# FASCICULE DE BREVET EUROPEEN

(11) **EP 3 781 992 B1**
(45) Date de publication et mention de la délivrance du brevet: **04.05.2022**
(21) Numéro de dépôt: 18836894.8
(22) Date de dépôt: 18.12.2018
(51) Int. Cl.: G04B 1/14, G04B 17/06, G04F 7/08

(54) **PROCÉDÉ DE FABRICATION D'UN RESSORT HORLOGER À BASE DE SILICIUM**
HERSTELLUNGSVERFAHREN EINER ZUGFEDER AUS SILIZIUM FÜR EINE UHR
METHOD FOR MANUFACTURING A TIMEPIECE MAINSPRING OF SILICIUM BASED MATERIAL

(30) Priorité: 16.04.2018 EP 18167501
(43) Date de publication de la demande: 24.02.2021
(73) Titulaire: Patek Philippe SA Genève, 1204 Genève (CH)
(72) Inventeur: JEANNERET, Sylvain, 2013 Colombier (CH); MAIER, Frédéric, 2000 Neuchâtel (CH); BUCAILLE, Jean-Luc, 74160 Présilly (FR)
(74) Mandataire: Micheli & Cie SA
(86) Numéro de dépôt international: PCT/IB2018/060218
(87) Numéro de publication internationale: WO 2019/202378

(56) Documents cités:
- CH-A2- 699 476
- CH-B1- 706 020
- JP-A- 2017 111 131

## Description

La présente invention concerne un procédé de fabrication d'un ressort horloger à base de silicium, notamment pour montre-bracelet ou montre de poche.

Le silicium est un matériau très apprécié dans l'horlogerie mécanique pour ses propriétés avantageuses, notamment sa faible densité, sa grande résistance à la corrosion, son caractère amagnétique et son aptitude à être usiné par des techniques de micro-fabrication. On l'utilise ainsi pour fabriquer des ressorts spiraux, des balanciers, des oscillateurs à guidage flexible, des ancres d'échappement et des roues d'échappement.

Le silicium présente néanmoins l'inconvénient d'une faible résistance mécanique, inconvénient qui est aggravé par le mode de gravure généralement utilisé pour son usinage, la gravure ionique réactive profonde dite DRIE, qui laisse des arêtes vives et crée des défauts de planéité en forme de vaguelettes (appelés « scalloping » en anglais), ainsi que des défauts dans la maille cristalline, sur les flancs de la pièce. Cette faible résistance mécanique est problématique pour la manipulation des composants lors de leur montage dans un mouvement ou en cas de chocs subis par la montre. Les composants peuvent en effet facilement se rompre. Pour résoudre ce problème, on renforce généralement les composants horlogers en silicium par un revêtement d'oxyde de silicium d'épaisseur très supérieure à celle de l'oxyde natif, comme décrit dans la demande de brevet WO 2007/000271. Ce revêtement est généralement laissé sur le composant final mais, selon l'enseignement de la demande de brevet EP 2277822, il peut être éliminé sans affecter sensiblement la résistance mécanique.

Dans le cas des ressorts, la résistance mécanique doit en outre être suffisante pour que le composant puisse se déformer élastiquement sans rupture pendant son fonctionnement pour exercer sa fonction. Pour un ressort spiral destiné à équiper un balancier ou pour le guidage flexible d'un oscillateur sans pivots, les contraintes en fonctionnement sont relativement peu élevées, de l'ordre de quelques centaines de MPa au maximum, si bien que la résistance mécanique apportée par la couche d'oxyde de silicium peut en théorie suffire. Cependant, compte tenu des fréquences d'oscillation en fonctionnement (4 Hz, 10 Hz voire 50 Hz) le nombre de cycles est élevé, ce qui peut entraîner des risques de rupture par fatigue. Pour d'autres ressorts comme les ressorts moteurs, notamment ressorts de barillet, ou certains ressorts de marteau ou de bascule, les contraintes subies pendant leur fonctionnement sont beaucoup plus élevées, de l'ordre de quelques GPa, et sont incompatibles avec le choix du silicium comme matériau de fabrication, même recouvert d'oxyde de silicium. C'est pourquoi, pour ce genre de ressorts on utilise ou propose des matériaux à haute limite élastique tels que des aciers, des alliages nickel-phosphore, le Nivaflex^{®} (alliage à base de Co, Ni, Cr et Fe ayant une limite élastique d'environ 3,7 GPa), des verres métalliques (cf. brevets CH 698962 et CH 704391) ou des matériaux composites métal/diamant ou métalloïde/diamant (cf. brevet CH 706020 de la demanderesse).

Une alternative à la formation d'une couche d'oxyde de silicium sur le silicium est décrite dans la demande de brevet CH 702431. Elle consiste à mettre en œuvre un recuit du composant dans une atmosphère réductrice afin d'arrondir les arêtes et atténuer les défauts de planéité des flancs créés par la gravure DRIE. Cette méthode n'est pas suffisante pour les ressorts destinés à recevoir en fonctionnement des contraintes élevées et ne confère pas une résistance à la fatigue optimale.

Le document EP3181938 décrit un ressort spiral soumis à une étape d'oxydation et à une étape de désoxydation.

La présente invention vise à augmenter sensiblement la contrainte maximale qu'est capable de subir un ressort horloger à base de silicium pendant son fonctionnement et/ou la résistance à la fatigue d'un tel ressort horloger.

A cette fin, il est proposé, selon un premier mode de réalisation de l'invention, un procédé de fabrication d'un ressort horloger comprenant les étapes suivantes :
a) réaliser à base de silicium une pièce ayant la forme souhaitée du ressort horloger ou comprenant une partie ayant la forme souhaitée du ressort horloger,
b) oxyder thermiquement la pièce,
c) désoxyder la pièce,
d) effectuer un recuit de la pièce dans une atmosphère réductrice,
e) former une couche d'oxyde de silicium sur la pièce.

Selon un deuxième mode de réalisation de l'invention, il est proposé un procédé de fabrication d'un ressort horloger comprenant les étapes suivantes :
a) réaliser à base de silicium une pièce ayant la forme souhaitée du ressort horloger ou comprenant une partie ayant la forme souhaitée du ressort horloger,
b) effectuer un recuit de la pièce dans une atmosphère réductrice,
c) oxyder thermiquement la pièce,
d) désoxyder la pièce,
e) former une couche d'oxyde de silicium sur la pièce.

D'autres caractéristiques et avantages de la présente invention apparaîtront à la lecture de la description détaillée suivante faite en référence aux dessins annexés dans lesquels :
- la figure 1 est un schéma montrant les différentes étapes d'un procédé de fabrication selon un mode de réalisation particulier de l'invention ;
- la figure 2 est un graphique montrant par des points et des boîtes à moustaches des valeurs de contrainte de rupture apparente obtenues dans trois cas différents ;
- la figure 3 est une vue de dessus d'un ressort de barillet réalisé selon le procédé selon l'invention, le ressort de barillet étant représenté à l'état détendu, avant son introduction dans le barillet ;
- la figure 4 est une vue de dessus d'un ressort de marteau réalisé selon le procédé selon l'invention.

En référence à la figure 1, un mode de réalisation particulier du procédé de fabrication d'un ressort horloger à base de silicium selon l'invention comprend des étapes E1 à E5.

Une première étape E1 consiste à graver dans une plaquette de silicium, de préférence par gravure ionique réactive profonde (DRIE), une pièce ayant la forme souhaitée et sensiblement les dimensions souhaitées du ressort horloger, ou une pièce dont une partie présente la forme souhaitée et sensiblement les dimensions souhaitées du ressort horloger.

Le silicium peut être monocristallin, polycristallin ou amorphe. Pour une isotropie de l'ensemble des caractéristiques physiques, le silicium polycristallin peut être préféré. Le silicium utilisé dans l'invention peut en outre être dopé ou non. A la place du silicium proprement dit, la pièce peut être réalisée dans un matériau composite comprenant des couches épaisses de silicium séparées par une ou plusieurs couches minces intermédiaires d'oxyde de silicium, par gravure dans un substrat silicium sur isolant (substrat SOI).

Une deuxième étape E2 du procédé consiste à oxyder thermiquement la pièce, typiquement à une température comprise entre 600°C et 1300°C, de préférence entre 800°C et 1200°C, de manière à la recouvrir d'une couche d'oxyde de silicium (SiO₂). L'épaisseur de cette couche d'oxyde de silicium est typiquement comprise entre 0,5 µm et quelques micromètres, de préférence entre 0,5 et 5 µm, de préférence encore entre 1 et 5 µm, par exemple entre 1 et 3 µm. Cette couche d'oxyde de silicium se forme par croissance en consommant du silicium, ce qui fait reculer l'interface entre le silicium et l'oxyde de silicium et atténue les défauts de surface du silicium.

A une troisième étape E3, la couche d'oxyde de silicium est éliminée, par exemple par gravure humide, gravure en phase vapeur ou gravure sèche.

A une quatrième étape E4, on applique à la pièce le traitement de recuit décrit dans la demande de brevet CH 702431. Ce traitement de recuit (« thermal annealing » en anglais) est effectué dans une atmosphère réductrice, de préférence à une pression strictement supérieure à 50 Torr, voire à 100 Torr, et inférieure ou égale à la pression atmosphérique (760 Torr), mais qui peut être de l'ordre de la pression atmosphérique, et de préférence à une température comprise entre 800°C et 1300°C. La durée du traitement de recuit peut être de quelques minutes à plusieurs heures. L'atmosphère réductrice peut être constituée principalement ou totalement d'hydrogène. Elle peut comprendre aussi de l'argon, de l'azote ou tout autre gaz neutre. Ce traitement de recuit provoque une migration d'atomes de silicium qui quittent des parties convexes de la surface pour s'accumuler dans des parties concaves et ainsi arrondir les arêtes et atténuer les vaguelettes et autres défauts laissés sur les flancs par la gravure.

A une cinquième étape E5 du procédé, on forme sur la pièce une couche d'oxyde de silicium (SiO₂) permettant d'augmenter sa résistance mécanique. Cette couche d'oxyde de silicium peut être formée par oxydation thermique, de la même manière qu'à la deuxième étape E2, ou par dépôt, notamment dépôt chimique ou physique en phase vapeur (CVD, PVD). Elle est de préférence formée sur toute ou presque toute la surface de la pièce. Son épaisseur est typiquement comprise entre 0,5 µm et quelques micromètres, de préférence entre 0,5 et 5 µm, de préférence encore entre 1 et 5 µm, par exemple entre 1 et 3 µm.

Typiquement, ladite pièce fait partie d'un lot de pièces réalisées dans une même plaquette de silicium. A une dernière étape du procédé, la pièce et les autres pièces du lot sont détachées de la plaquette. Le ressort horloger final selon l'invention peut être la pièce détachée elle-même ou une partie de cette pièce.

De manière surprenante, il a été constaté que l'oxydation - désoxydation (étapes E2 et E3), le recuit (étape E4) et la formation d'une couche d'oxyde de silicium (étape E5) se complètent remarquablement bien de sorte que l'effet global obtenu dépasse très nettement ce à quoi on pouvait s'attendre en combinant ces étapes.

La figure 2 montre la contrainte de rupture apparente en flexion mesurée sur plusieurs dizaines d'éprouvettes dans différents cas, à savoir :
- cas 1 : des éprouvettes fabriquées uniquement par DRIE (étape E1 uniquement),
- cas 2 : des éprouvettes fabriquées par DRIE et revêtues d'une couche d'oxyde de silicium d'environ 3 µm d'épaisseur (étapes E1 et E5 uniquement), ces éprouvettes étant issues de la même plaquette de silicium que celle du cas 1,
- cas 3 : des éprouvettes fabriquées selon le procédé selon l'invention (étapes E1 à E5), la couche d'oxyde de silicium formée à l'étape E5 ayant une épaisseur d'environ 3 µm, ces éprouvettes étant issues de la même plaquette de silicium que celles des cas 1 et 2.

La contrainte de rupture apparente en flexion obtenue avec le procédé selon l'invention est très élevée. Elle est en moyenne de l'ordre de 5 GPa, peut même atteindre des valeurs proches de 6 GPa et la valeur minimale est supérieure à 3 GPa. Le silicium étant un matériau fragile, sa contrainte de rupture apparente ou limite à la rupture se confond avec sa limite élastique. Il est dès lors possible de réaliser des ressorts en silicium capables, en fonctionnement courant, d'exercer des forces de grande intensité, à l'instar des ressorts réalisés dans les alliages les plus performants ou en verre métallique.

A titre d'exemple, la figure 3 illustre un ressort moteur, plus précisément un ressort de barillet, destiné à emmagasiner de l'énergie mécanique lors de son remontage et à la restituer progressivement pour alimenter le fonctionnement d'un rouage ou autre mécanisme horloger. Un tel ressort moteur fabriqué selon le procédé selon l'invention aura une capacité de stockage d'énergie excellente, déterminée par le rapport de la limite élastique au carré sur le module d'élasticité (σ²/E). Ce ressort moteur, représenté à la figure 3 dans son état détendu lorsqu'il est hors du barillet, peut comprendre des parties remplissant des fonctions supplémentaires par rapport au stockage et à la restitution d'énergie, par exemple des parties servant de bonde ou de bride comme décrit dans le brevet CH 705368.

La figure 4 illustre un ressort de marteau dont l'extrémité est destinée à agir sur une goupille portée par un marteau afin d'actionner ce dernier pour la remise à zéro d'un compteur de chronographe. Dans le cas d'un tel ressort de marteau ou d'autres ressorts, la très grande contrainte de rupture apparente en flexion obtenue par le procédé selon l'invention peut servir à diminuer les dimensions du ressort par rapport à un ressort fabriqué dans un matériau plus classique comme l'acier ou le nickel-phosphore, pour une même force exercée en fonctionnement courant.

On notera que le procédé selon l'invention peut aussi être utilisé pour augmenter la résistance à la fatigue de ressorts horlogers exerçant des forces d'intensité modérée mais sollicités à fréquence élevée, tels que des ressorts spiraux équipant des balanciers ou des guidages flexibles d'oscillateurs sans pivots comme le guidage flexible à lames croisées séparées de l'oscillateur décrit dans la demande de brevet WO 2017/055983.

Il semble en fait que l'excellente complémentarité des traitements mis en œuvre par le procédé selon l'invention soit due à la diversité des phénomènes physiques mis en jeu. L'oxydation - désoxydation élimine l'épaisseur du silicium la plus affectée par les défauts de surface. Le recuit réorganise les atomes dans la matière. La formation de la couche d'oxyde de silicium apporte un stress compressif à la surface du silicium. Le résultat est que les ressorts horlogers obtenus sont d'une qualité remarquable. Les ébréchures et autres défauts susceptibles de créer des amorces de rupture sont fortement réduits voire supprimés. La rugosité des surfaces est lissée. Les vaguelettes et autres défauts de surface que crée la gravure DRIE sur les flancs de la pièce sont atténués voire supprimés. Les arêtes sont arrondies, ce qui diminue les concentrations de contraintes.

Le procédé selon l'invention peut s'appliquer à d'autres ressorts horlogers que ceux mentionnés ci-dessus, par exemple à des ressorts de bascule, des ressorts de levier, des ressorts cliquets ou des ressorts sautoirs.

Dans un autre mode de réalisation de l'invention, l'étape E4 (recuit) est mise en œuvre avant l'étape E2 (oxydation thermique).

## Revendications

1. Procédé de fabrication d'un ressort horloger, comprenant les étapes suivantes :
a) réaliser à base de silicium une pièce ayant la forme souhaitée du ressort horloger ou comprenant une partie ayant la forme souhaitée du ressort horloger,
b) oxyder thermiquement la pièce,
c) désoxyder la pièce,
d) effectuer un recuit de la pièce dans une atmosphère réductrice,
e) former une couche d'oxyde de silicium sur la pièce.

2. Procédé de fabrication d'un ressort horloger, comprenant les étapes suivantes :
a) réaliser à base de silicium une pièce ayant la forme souhaitée du ressort horloger ou comprenant une partie ayant la forme souhaitée du ressort horloger,
b) effectuer un recuit de la pièce dans une atmosphère réductrice,
c) oxyder thermiquement la pièce,
d) désoxyder la pièce,
e) former une couche d'oxyde de silicium sur la pièce.

3. Procédé selon la revendication 1 ou 2, dans lequel l'étape a) comprend une opération de gravure, de préférence une opération de gravure ionique réactive profonde.

4. Procédé selon l'une des revendications 1 à 3, dans lequel l'étape d'oxydation thermique est effectuée à une température comprise entre 600°C et 1300°C, de préférence entre 800°C et 1200°C.

5. Procédé selon l'une des revendications 1 à 4, dans lequel l'étape de désoxydation comprend une opération de gravure, de préférence une opération de gravure humide, de gravure en phase vapeur ou de gravure sèche.

6. Procédé selon l'une des revendications 1 à 5, dans lequel l'étape de recuit est effectuée à une pression strictement supérieure à 50 Torr.

7. Procédé selon l'une des revendications 1 à 6, dans lequel l'étape de recuit est effectuée à une pression strictement supérieure à 100 Torr.

8. Procédé selon l'une des revendications 1 à 7, dans lequel l'étape de recuit est effectuée à une pression inférieure ou égale à la pression atmosphérique.

9. Procédé selon l'une des revendications 1 à 8, dans lequel l'étape de recuit est effectuée à une température comprise entre 800°C et 1300°C.

10. Procédé selon l'une des revendications 1 à 9, dans lequel ladite atmosphère réductrice comprend de l'hydrogène.

11. Procédé selon la revendication 10, dans lequel ladite atmosphère réductrice comprend également un gaz neutre, par exemple de l'argon.

12. Procédé selon l'une des revendications 1 à 11, dans lequel l'étape e) est effectuée par oxydation thermique.

13. Procédé selon l'une des revendications 1 à 12, dans lequel le silicium est monocristallin ou polycristallin.

14. Procédé selon l'une des revendications 1 à 13, dans lequel le ressort horloger est un ressort moteur, de préférence un ressort de barillet, un ressort de marteau, un ressort de levier, un ressort de bascule, un ressort cliquet, un ressort sautoir, un ressort spiral ou un guidage flexible.

## Patentansprüche

1. Verfahren zur Herstellung einer Uhrfeder, das die folgenden Schritte umfasst:
a) Fertigen eines Bauteils auf Siliziumbasis, das die gewünschte Form der Uhrfeder aufweist oder einen Teil umfasst, der die gewünschte Form der Uhrfeder aufweist,
b) thermisches Oxidieren des Bauteils,
c) Desoxidieren des Bauteils,
d) Durchführen eines Glühens des Bauteils in einer reduzierenden Atmosphäre,
e) Bilden einer Siliziumoxidschicht auf dem Bauteil.

2. Verfahren zur Herstellung einer Uhrfeder, das die folgenden Schritte umfasst:
a) Fertigen eines Bauteils auf Siliziumbasis, das die gewünschte Form der Uhrfeder aufweist oder einen Teil umfasst, der die gewünschte Form der Uhrfeder aufweist,
b) Durchführen eines Glühens des Bauteils in einer reduzierenden Atmosphäre,
c) thermisches Oxidieren des Bauteils,
d) Desoxidieren des Bauteils,
e) Bilden einer Siliziumoxidschicht auf dem Bauteil.

3. Verfahren nach Anspruch 1 oder 2, wobei der Schritt a) einen Ätzvorgang, vorzugsweise einen Vorgang zum reaktiven Ionentiefenätzen, umfasst.

4. Verfahren nach einem der Ansprüche 1 bis 3, wobei der Schritt des thermischen Oxidierens bei einer Temperatur von zwischen 600 °C und 1300 °C, vorzugsweise zwischen 800 °C und 1200 °C, durchgeführt wird.

5. Verfahren nach einem der Ansprüche 1 bis 4, wobei der Schritt des Desoxidierens einen Ätzvorgang, vorzugsweise einen Nassätz-, Gasphasenätz- oder Trockenätzvorgang, umfasst.

6. Verfahren nach einem der Ansprüche 1 bis 5, wobei der Schritt des Glühens bei einem Druck von strikt über 50 Torr durchgeführt wird.

7. Verfahren nach einem der Ansprüche 1 bis 6, wobei der Schritt des Glühens bei einem Druck von strikt über 100 Torr durchgeführt wird.

8. Verfahren nach einem der Ansprüche 1 bis 7, wobei der Schritt des Glühens bei einem Druck von niedriger oder gleich dem Atmosphärendruck durchgeführt wird.

9. Verfahren nach einem der Ansprüche 1 bis 8, wobei der Schritt des Glühens bei einer Temperatur von zwischen 800 °C und 1300 °C durchgeführt wird.

10. Verfahren nach einem der Ansprüche 1 bis 9, wobei die reduzierende Atmosphäre Wasserstoff umfasst.

11. Verfahren nach Anspruch 10, wobei die reduzierende Atmosphäre auch ein Neutralgas, zum Beispiel Argon, umfasst.

12. Verfahren nach einem der Ansprüche 1 bis 11, wobei der Schritt e) durch thermisches Oxidieren durchgeführt wird.

13. Verfahren nach einem der Ansprüche 1 bis 12, wobei das Silizium monokristallin oder polykristallin ist.

14. Verfahren nach einem der Ansprüche 1 bis 13, wobei die Uhrfeder eine Triebfeder, vorzugsweise eine Federhausfeder, eine Hammerfeder, eine Hebelfeder, eine Wippenfeder, eine Sperrkegelfeder, eine Rastenfeder, eine Spiralfeder oder eine biegsame Führung ist.

## Claims

1. Method for producing a timepiece spring, comprising the following steps:
a) producing a piece based on silicon, having the desired shape of the timepiece spring or comprising a part having the desired shape of the timepiece spring,
b) thermally oxidising the piece,
c) deoxidising the piece,
d) annealing the piece in a reducing atmosphere,
e) forming a silicon oxide layer on the piece.

2. Method for producing a timepiece spring, comprising the following steps:
a) producing a piece based on silicon, having the desired shape of the timepiece spring or comprising a part having the desired shape of the timepiece spring,
b) annealing the piece in a reducing atmosphere,
c) thermally oxidising the piece,
d) deoxidising the piece,
e) forming a silicon oxide layer on the piece.

3. Method as claimed in claim 1 or 2, wherein step a) comprises an etching operation, preferably a deep reactive ion etching operation.

4. Method as claimed in any one of claims 1 to 3, wherein the thermal oxidation step is carried out at a temperature between 600°C and 1300°C, preferably between 800°C and 1200°C.

5. Method as claimed in any one of claims 1 to 4, wherein the deoxidation step comprises an etching operation, preferably a wet etching operation, a vapour phase etching operation or a dry etching operation.

6. Method as claimed in any one of claims 1 to 5, wherein the annealing step is carried out at a pressure strictly greater than 50 Torr.

7. Method as claimed in any one of claims 1 to 6, wherein the annealing step is carried out at a pressure strictly greater than 100 Torr.

8. Method as claimed in any one of claims 1 to 7, wherein the annealing step is carried out at a pressure lower than or equal to atmospheric pressure.

9. Method as claimed in any one of claims 1 to 8, wherein the annealing step is carried out at a temperature between 800°C and 1300°C.

10. Method as claimed in any one of claims 1 to 9, wherein said reducing atmosphere includes hydrogen.

11. Method as claimed in claim 10, wherein said reducing atmosphere also includes an inert gas, e.g. argon.

12. Method as claimed in any one of claims 1 to 11, wherein step e) is carried out by thermal oxidation.

13. Method as claimed in any one of claims 1 to 12, wherein the silicon is monocrystalline or polycrystalline.

14. Method as claimed in any one of claims 1 to 13, wherein the timepiece spring is a mainspring, preferably a barrel spring, a hammer spring, a lever spring, a rocker spring, a pawl spring, a jumper spring, a hairspring or a flexible guide.
